# EUROPÄISCHE PATENTSCHRIFT

(11) **EP 1 008 659 B1**
(45) Veröffentlichungstag und Bekanntmachung des Hinweises auf die Patenterteilung: **25.06.2003**
(21) Anmeldenummer: 99123069.9
(22) Anmeldetag: 20.11.1999
(51) Int. Cl.: C21D 6/00, C21D 6/02, C21D 1/06, C23C 14/02, C23C 16/02, C23C 8/28, C22C 38/10, C22C 38/12, C22C 38/14

(54) **Verwendung eines martensitaushärtenden Stahles in Form eines Panzerungsbleches**
Use of a maraging steel as an armour plate
Utilisation d'acier maraging comme tôle de blindage

(30) Priorität: 11.12.1998 DE 19857156
(43) Veröffentlichungstag der Anmeldung: 14.06.2000
(73) Patentinhaber: Aktiengesellschaft der Dillinger Hüttenwerke, 66763 Dillingen (DE)
(72) Erfinder: Dilg, Christoph, Dr., 66763 Dillingen (DE); Hofmann, Uwe, 66701 Beckingen (DE); Just, Claus, Dr., 66763 Dillingen (DE); Rögele, Hans-Jürgen, 66763 Dillingen (DE); Schönberger, Helmut, 66740 Saarlouis-Beaumarais (DE); Vogt, Jürgen, 66763 Dillingen-Diefflen (DE)
(74) Vertreter: Bernhardt, Winfrid, Dr.-Ing.

(56) Entgegenhaltungen:
- WO-A-86/02290
- WO-A-96/32508
- DE-A- 4 309 558
- DE-A- 4 344 879
- US-A- 4 956 026
- US-A- 4 969 378
- PATENT ABSTRACTS OF JAPAN vol. 1998, no. 05, 30. April 1998 (1998-04-30) & JP 10 025539 A (HONDA MOTOR CO LTD), 27. Januar 1998 (1998-01-27)

## Beschreibung

Die Erfindung befasst sich mit Panzerungsblechen aus martensitaushärtendem Stahl.

Ein solches Panzerungsblech der Zusammensetzung ≤ 0.03% C, ≤ 0,1 % Si, ≤ 0.1% Mn, ≤ 0,01% P, ≤ 0,01% S, 0,05 bis 0.15% Al, 17,0 bis 19,0% Ni, 7,0 bis 16,0% Co, 4,0 bis 6,5% Mo und 0,5 bis 2% Ti, ggf. ferner ≤ 0,5% Cr, ≤ 0,5% Cu, ≤ 0,2% Nb, ≤ 0,2% V, ≤ 0,2% Zr und/oder ≤ 0,2% W, Rest Fe und verfahrensbedingte Verunreinigungen, ist bekannt aus dem Werkstoffblatt "DILLIDUR X" der DILLINGER HÜTTE GTS (Spezifikation DH- D 02- B, Ausgabe 11.1992) sowie durch Benutzung. Es wird in dem Werkstoffblatt angeboten in Blechdicken von 4,5 bis 9,0 mm (inzwischen auf 12,0 mm vergrößert) zum Schutz z.B. von PKWs und Werttransportern gegen Beschuß und Einwirkung von Explosivstoffen. Der Stahl wird, insbesondere nach dem Ausschneiden und ggf. sonstigen Formen des Zuschnitts, durch Erwärmen auf eine Temperatur unter der Umwandlungstemperatur Martensit → Austenit ausgehärtet.

Aus der Patentliteratur weiterhin bekannt sind zu gleichen Zwecken Verbundstähle mit einer härteren Außenlage und einer zäheren Innenlage.

Die DE-A-43 44 879 beschreibt einen solchen Verbundstahl aus martensitaushärtenden Stählen. Die Außenlage weist 4,0 bis 6,0% Mo, 17,0 bis 18,0% Ni, < 0,05% Cr, 1,7 bis 1,8% Ti und 14,0 bis 15,0% Co auf, die Innenlage 4,0 bis 6,0% Mo, 17,0 bis 18,0% Ni, < 0,08% Cr, 0,5 bis 0,8% Ti und 7,0 bis 9,0% Co; beide Lagen enthalten femer < 0,02% C, < 0,06% Si, < 0,01% Mn, < 0,01% P, < 0,01% S und unter < 0,02% Cu. Das Dickenverhältnis der Außenlage zur Innenlage soll etwa 3:2 betragen.

Referiert ist in der genannten Patentschrift die DE-C-29 21 854 mit dem Hinweis, der in dieser Veröffentlichung angegebene Verbundstahl sei nur bedingt einsetzbar, da die beiden fest miteinander verbundenen Stähle unterschiedliche Ausdehnungskoeffizienten besitzen, so dass es zu Verformungen kommen könne.
Die Zusammensetzungen sind hier andere, es handelt sich um kein martensitaushärtendes Material. Die Offenlegungsschrift befasst sich vornehmlich mit der Schweißbarkeit; vorgesehen ist, die Bleche nur an der weicheren Innenlage zu verschweißen.
Als Stand der Technik erwähnt ist die Verschweißung bestimmter Panzerbleche im Zweiten Weltkrieg, die eine oberflächengehärtete dünne Schicht martensitischen Charakters und auf der anderen Seite eine dicke perlitisch-ferritische Zone aufwiesen, die, wenn auch unter Schwierigkeiten, geschweißt werden konnte. Kritisiert ist an diesem Stand der Technik, die äußere Schicht sei dünn und spröde gewesen, darin entstandene Risse konnten sich bis in den weicheren Bereich fortleiten. Die Herstellung sei aufwendig und mit Verzug der Konstruktion verbunden. Gegenwärtige Anforderungen werden nicht mehr erfüllt.

Ferner ist ohne Kritik die DE-A-21 42 360 erwähnt, die eine Panzerung aus einem weiteren Verbundstahl zum Inhalt hat.

Die DE-A-43 09 558 befasst sich mit Geschossen, die zwar beim Eindringen in das Stahlblech einen wesentlichen Teil ihrer Energie verlieren, trotzdem aber das Stahlblech durchstoßen. Diesen soll durch eine auf der Rückseite des Stahlbleches anvulkanisierte oder angeklebte Kunststoffbeschichtung, insbesondere Aramidbeschichtung, entgegengewirkt werden.

Aus der US-A-4,969,378 ist ein Bohrkopf aus einem martensitaushärtenden Stahl bekannt, der in Mehrzahl frei drehend auf einer Bohrkrone eines Gesteinsbohrers anzuordnen ist. Der Bohrkopf wird nitriergehärtet, um die Gleitfähigkeit seiner Lagerbohrung auf einem zementierten Achszapfen zu erhöhen. Zugleich wird die Abriebfestigkeit der mit Schneideinsätzen versehenen Oberfläche erhöht.
Gegenstand der WO-A-96 32 508 ist ein Schraubendreher. Zur Steigerung seiner Verschleißfestigkeit und Lebensdauer soll er bevorzugt aus einem martensitaushärtenden Stahl bestehen und nitriergehärtet werden.

Der vorliegenden Erfindung liegt die Aufgabe zugrunde, ein Panzerungsblech zur Verfügung zu stellen, das mit vergleichsweise geringem Aufwand einen Schutz ermöglicht, der hohen Sicherheitsanforderungen gerecht wird.

Die Erfindung erfüllt diesen Zweck durch die Verwendung eines martensitaushärtenden Stahles, insbesondere der Zusammensetzung ≤ 0,03% C, ≤ 0,1% Si, ≤ 0,1% Mn, ≤ 0,01% P, ≤ 0,01% S. 0,05 bis 0,15% Al, 17,0 bis 19.0% Ni, 7,0 bis 16,0% Co, 4,0 bis 6,5% Mo und 0,5 bis 2% Ti. ggf. ferner ≤ 0,5% Cr, ≤ 0,5% Cu, ≤ 0,2% Nb, ≤ 0,2% V, ≤ 0,2% Zr und/oder ≤ 0,2% W, Rest Fe und verfahrensbedingte Verunreinigungen, der durch Erwärmen auf eine Temperatur unter der Umwandlungstemperatur Martensit → Austenit worden ist und bei dem auf der Einwirkungsseite anschließend zusätzlich eine Oberflächenhärtung durch Nitrieren, Carbonitrieren oder Sulfonitrieren vorgenommen worden ist unter Anwendung einer Temperatur, die gleichfalls unter der Umwandlungstemperatur Martensit → Austenit liegt,
in Form eines Panzerungsbleches zum Schutz vor Beschuss und Explosionseinwirkung.

Die Beschußsicherheit konnte auf diesem Wege mit einer Nitrierbehandlung bei gleicher Blechdicke von 9 mm um im Mittel mehr als 15% gesteigert werden. Umgekehrt ist bei gleicher Schutzwirkung eine Verringerung der Blechdicke um 0,4 mm und damit eine entsprechende Gewichtseinsparung möglich.

Die gehärtete Schicht hat dabei nur eine Dicke von 0,10 bis 0,15 mm, innerhalb derer überdies die Stickstoffkonzentration und damit die Härte kontinuierlich abnimmt.
Bei den Verbundstählen beträgt demgegenüber die Schichtdicke der harten Schicht 3 bis 6 mm und es besteht eine Grenzfläche zwischen den Lagen, die immer eine Schwachstelle bildet.

Im Unterschied zu der offenbar flammgehärteten, etwa 4 bis 5 mm dicken Schicht der erwähnten Panzerbleche ist die bei wesentlich niedrigerer Temperatur entstandene, nach der Erfindung bevorzugt vorgesehene Nitrierschicht rissefrei und gleichmäßig in das Blech eingebunden. Das Blech bleibt ohne Verzug.

Als die Nitrierbehandlung steht insbesondere Plasmanitrieren in Betracht.

Das Verfahren kann auch auf die äußere Lage eines Verbundstahlbleaes angewandt werden.
- Hier schließt sich Seite 3, Zeile 12 der ursprünglichen Unterlagen an.

### Beispiel:

Bleche von 9 mm Dicke mit der Zusammensetzung 0,003% C, 0,03% Si, 0,02% Mn, 0,002% P, 0,003% S, 0,001% N, 0,10% Al, 4,06% Mo, 18,50% Ni, 11,35% Co und 1,24% Ti wurden lösungsgeglüht und durch Auslagerung gehärtet.

Ein Teil der Bleche wurde daraufhin geschliffen und durch Plasmanitrierung zusätzlich oberflächengehärtet.

Eine erste Probe der nitrierten Bleche zeigte eine metallographisch bestimmte Nitrierhärtetiefe von 0,11 mm.

| Die Härte betrug im | | | | | | |
|---|---|---|---|---|---|---|
| Abstand von der Oberseite [mm] | 0,04 | 0,12 | 0,20 | 0,28 | 0,36 | 0,44 |
| Härte HRC | 60,6 | 59,4 | 57,5 | 56,3 | 57,1 | 58,1. |

Eine zweite Probe zeigte eine metallographisch bestimmte Nitrierhärtetiefe von 0,10 mm.

| Die Härte betrug im | | | | | | |
|---|---|---|---|---|---|---|
| Abstand von der Oberseite [mm] | 0,04 | 0,12 | 0,20 | 0,28 | 0,36 | 0,44 |
| HRC | 61,0 | 57,9 | 57,6 | 57,1 | 58,8 | 58,1. |

Die Beschußsicherheit der verschiedenen Bleche wurde von zwei Beschußämtern untersucht. Ergebnis:

In dem nachstehenden Diagramm ist die Abhängigkeit der Beschußsicherheit von der Blechdicke für Stähle vergleichbarer Zusammensetzung aufgetragen.

Ausgehend von dieser Abhängigkeit findet man für die erzielte Verbesserung der Beschußsicherheit von 15% den Gegenwert von 0,4 mm Blechdicke.

Erfordert beispielsweise die Ausstattung eines Fahrzeugs in einem bestimmten Beschußsicherheitsniveau 900 kg Blech von 7,7 mm Dicke, so bedeutet die nach der Erfindung mögliche Verringerung um 0,4 mm eine Gewichtseinsparung von rund 50 kg bzw. 5,5%.

## Patentansprüche

1. Verwendung eines martensitaushärtenden Stahles, insbesondere der Zusammensetzung ≤ 0,03% C, ≤ 0,1% Si, ≤ 0,1% Mn, ≤ 0,01% P, ≤ 0,01% S, 0,05 bis 0.15% Al, 17,0 bis 19,0% Ni, 7,0 bis 16,0% Co, 4,0 bis 6,5% Mo und 0,5 bis 2% Ti, ggf. ferner ≤ 0,5% Cr, ≤ 0,5% Cu, ≤ 0,2% Nb, ≤ 0,2% V, ≤ 0,2% Zr und/oder ≤ 0,2%W, Rest Fe und verfahrensbedingte Verunreinigungen, der durch Erwärmen auf eine Temperatur unter der Umwandlungstemperatur Martensit → Austenit ausgehärtet worden ist und bei dem auf der Einwirkungsseite anschließend zusätzlich eine Oberflächenhärtung durch Nitrieren, Carbonitrieren oder Sulfonitrieren vorgenommen worden ist unter Anwendung einer Temperatur, die gleichfalls unter der Umwandlungstemperatur Martensit → Austenit liegt,
in Form eines Panzerungsbleches zum Schutz vor Beschuss und Explosionseinwirkung.

2. Verwendung nach Anspruch 1,
**dadurch gekennzeichnet,**
**dass** die Aushärtung des Panzerungsbleches nach dem Ausschneiden und Formen des Zuschnitts vorgenommen wird.

3. Verwendung nach Anspruch 1 oder 2 eines Stahles, bei dem eine Plasmanitrierung vorgenommen worden ist.

4. Verwendung nach einem der Ansprüche 1 bis 3 in Form eines Verbundstahlbleches, bei dem die äußere Lage durch Nitrieren, Carbonitrieren oder Sulfonitrieren oberflächengehärtet worden ist.

## Claims

1. Use of a maraging steel, in particular having a composition comprising ≤0.03% of C, ≤0.1% of Si, ≤0.1% of Mn, ≤0.01% of P, ≤0.01% of S, 0.05 to 0.15% of Al, 17.0 to 19.0% of Ni, 7.0 to 16.0% of Co, 4.0 to 6.5% of Mo and 0.5 to 2% of Ti, and optionally also ≤0.5% of Cr, ≤0.5% of Cu, ≤0.2% of Nb, ≤0.2% of V, ≤0.2% of Zr and/or ≤0.2% of W, remainder Fe and production-related impurities, which has been age-hardened by heating to a temperature which is below the martensite → austenite transition temperature, and in which, on the action side, a surface hardening treatment has then additionally been performed by nitriding, carbonitriding or sulfonitriding using a temperature which is likewise below the martensite → austenite transition temperature,
in the form of an armour plate to protect against bombardment and explosions.

2. Use according to Claim 1, **characterized in that** the age-hardening of the armour plate is carried out after the blank has been cut out and shaped.

3. Use according to Claim 1 or 2 of a steel in which a plasma nitriding treatment has been carried out.

4. Use according to one of Claims 1 to 3 in the form of a composite steel sheet, in which the outer layer has been surface-hardened by nitriding, carbonitriding or sulfonitriding.

## Revendications

1. Utilisation d'un acier maraging, présentant en particulier la composition ≤0,03 % de C, ≤ 0,1 % de Si, ≤ 0,1 % de Mn, ≤ 0,01 % de P, ≤ 0,01 % de S, 0,05 à 0,15 % d'Al, 17,0 à 19,0 % de Ni, 7,0 à 16,0 % de Co, 4,0 à 6,5 % de Mo et 0,5 à 2 % de Ti, le cas échéant en outre ≤ 0,5 % de Cr, 0,5 % de Cu, ≤ 0,2 % de Nb, ≤ 0,2 % de V, ≤ 0,2 % de Zr et/ou ≤ 0,2 % de W, pour le reste du Fe et les impuretés liées au procédé, qui a été durci par chauffage à une température inférieure à la température de transformation de martensite en austénite et sur lequel on a ensuite réalisé sur le côté actif un durcissement de surface par nitration, carbonitration ou sulfonitration en utilisant une température qui est également inférieure à la température de transformation de martensite en austénite, sous forme d'une tôle de blindage pour la protection contre l'effet d'un bombardement et d'une explosion.

2. Utilisation selon la revendication 1, **caractérisée en ce que** le durcissement de la tôle de blindage est réalisé après la découpe et le formage de la découpe.

3. Utilisation selon la revendication 1 ou 2 d'une tôle sur laquelle on a réalisé une nitration au plasma.

4. Utilisation selon l'une quelconque des revendications 1 à 3 sous forme d'une tôle en acier composite, sur laquelle la couche extérieure a été durcie en surface par nitration, carbonitration ou sulfonitration.
